# EUROPÄISCHE PATENTSCHRIFT

(11) **EP 0 184 637 B1**
(45) Veröffentlichungstag und Bekanntmachung des Hinweises auf die Patenterteilung: **24.07.1991**
(21) Anmeldenummer: 85113068.2
(22) Anmeldetag: 15.10.1985
(51) Int. Cl.: H01F 1/16, C22F 1/00, C22F 1/02

(54) **Verfahren zur Herstellung eines magnetischen Schaltelements, das sich auch bei langsamer Feldänderung schnell ummagnetisiert**
Process for the manufacture of a magnetic switch element which will demagnetize fast also in a slowly changing magnetic field
Procédé de fabrication d'éléments magnétiques d'interruption qui se démagnétisent rapidement même avec des changements lents du champ magnétique

(30) Priorität: 09.11.1984 DE 3440918
(43) Veröffentlichungstag der Anmeldung: 18.06.1986
(73) Patentinhaber: Vacuumschmelze GmbH, 63450 Hanau (DE)
(72) Erfinder: Rauscher, Gerd, Dipl.-Phys., D-6451 Grosskrotzenburg (DE); Radeloff, Christian, Dr., D-6454 Bruchköbel 1 (DE)

(56) Entgegenhaltungen:
- DE-A- 1 458 521
- FR-A- 2 389 986
- US-A- 3 422 407
- PHYSIKALISCHE ZEITSCHRIFT, Band XXXIII, 1932, Seiten 913-923, S. Hirzel, Leipzig, DE; F. PREISACH: "Permeabilität und Hysterese bei Magnetisierung in der energetischen Vorzugsrichtung"

## Beschreibung

Die Erfindung betrifft ein Verfahren zur Herstellung eines magnetischen Schaltelements aus einer Kobalt-Eisen und Vanadium enthaltenden Legierung mit etwa gleichen Anteilen von Kobalt und Eisen, das unter Zugspannung stehend auch bei langsamer Feldänderung sich schnell ummagnetisiert, wobei das Schaltelement einer Kaltverformung von über 80 % unterworfen und anschließend einer Wärmebehandlung unter Schutzgas unterzogen wird.

In der "Physikalischen Zeitschrift" XXXIII, (1932), Seiten 913 bis 923 ist ein magnetisches Schaltelement beschrieben worden, das auch bei langsamer Feldänderung eine schnelle Ummagnetisierung erfährt, so daß bei Übertragern mit Primär- und Sekundärwicklung auch bei sehr niedrigen Frequenzen ein Spannungsimpuls erzielt wird. Hierzu sind kaltverformte und wärmebehandelte Drähte mit ca. 78 % Nickel, 22 % Eisen beschrieben, die durch eine Wärmebehandlung von z.B. 5 Minuten bei 800°C von Eigenspannungen befreit werden.

Durch Aufbringen einer Zugspannung erfährt das magnetostriktive Material eine magnetische Vorzugsrichtung in Richtung der Drahtachse, so daß bei Erreichen und Überschreiten der Koerzitivfeldstärke noch keine Ummagnetisierung erfolgt. Erst wenn die Feldstärke weiter auf einen kritischen Wert anwächst, wird an einer Stelle des Drahtes ein kleiner Bereich ummagnetisiert. Von diesem Bereich breitet sich eine Ummagnetisierungswelle aus, die zu plötzlicher Ummagnetisierung des gesamten Drahtes führt. Als Voraussetzung zur Erzielung dieses Effektes wird angegeben, daß ein Material mit kleinen Eigenspannungen, kleiner Kristallorientierungsenergie und hoher Streckgrenze zu wählen ist.

Bei derartigem Material läßt sich erreichen, daß der Wert der kritischen Feldstärke, bei der die Ummagnetisierung eingeleitet wird, erheblich über der Koerzitivfeldstärke liegt.

Weiterhin ist es aus DE-OS 28 19 305 bekannt, aus einer Kobalt-Eisen-Vanadium-Legierung mit 4 bis 14 % Vanadium einen magnetischen Schaltdraht herzustellen. Durch periodisches Verdrillen erhält der Draht eine magnetisch harte Hülle und einen magnetisch weichen Kern, so daß Hülle und Kern gleichsinnig und auch entgegengesetzt zueinander magnetisiert werden können. Bei Wahl eines bestimmten Rückmagnetisierungswertes läßt sich erreichen, daß beim Aufmagnetisieren jeweils ein Ummagnetisierungssprung erfolgt.

Weiterhin ist es aus DE-PS 31 52 008 bekannt, einen Schaltdraht aus zwei verschiedenen Werkstoffen herzustellen. zum Schalten wird wieder eine Kobalt-Eisen-Vanadium-Legierung mit 4 bis 14 % Vanadium vorgeschlagen, die zusammen mit einer Hülle kaltverformt wird. Hülle und Kern besitzen dabei eine unterschiedliche thermische Ausdehnung, so daß eine Verspannung zwischen Hülle und Kern nach dem letzten Abkühlen der Anordnung vorliegt. Diese Verspannung führt ebenfalls dazu, daß bestimmte Bereiche der Magnetisierungsschleife nur sprungartig durchlaufen werden, so daß auch bei langsamer Ummagnetisierung Ummagnetisierungssprünge entstehen und damit Spannungsimpulse in einer das Material umgebenden Spule erzeugt werden.

Mit einem weiteren Verfahren, wie es in DE-OS 29 33 337 A 1 beschrieben ist, wird ebenfalls eine Eisen-Kobalt-Vanadium-Legierung von einer Hülle aus weichem Stahl umgeben und gegenüber dieser Hülle verspannt. Hierzu wird nach einer Kaltverformung des Drahtes mit der Hülle eine Wärmebehandlung zwischen 800 und 1100 °C unter Schutzgas durchgeführt und die Zugspannung derartiger Eisen-Kobalt-Vanadium-Legierungen durch Recken des Drahtes erzeugt. Die Reckspannung wird dabei so gewählt, daß sich die äußere Hülle plastisch verformt, während die innen angeordnete Eisen-Kobalt-Vanadium-Legierung nur elastisch verformt wird. Dies hat zur Folge, daß nach dem Reckvorgang die Hülle unter Druck und der Kern unter Zugspannung steht. Wiederum erhält man bei langsamer Ummagnetisierung durchaus meßbare Impusle in einer den Draht umgebenden Spule, die eine Größenordnung größer als die erzielbaren Impulse mit einer Nickel-Eisen-Legierung sind. Mit derartigen Anordnungen lassen sich bei hohen Zugspannungen und entsprechenden Windungszahlen Spannungsimpulse von einigen Volt Spitzenspannung erzielen.

Aus der US-PS 34 22 407 ist ein Verfahren zur Wärmebehandlung einer hochkobalthaltigen Legierung mit 78 bis 95 Gew.-% Kobalt, 4,5 bis 11 Gew.-% Vanadium, Rest Eisen, bekannt, bei dem eine Wärmebehandlung im Temperaturintervall zwischen 150 und 800 °C für mindestens 1/2 Minute vorgenommen wird. Die Legierungen weisen eine stufenförmige Hysteresekurve auf.

Aufgabe der vorliegenden Erfindung ist es nun, ein Verfahren zur Herstellung eines magnetischen Schaltelementes anzugeben, mit dem besonders hohe Ummagnetisierungsgeschwindigkeiten reproduzierbar erhalten werden können, so daß Spitzenspannungen von mehr als 10 Volt in einer Spule mit 1000 Windungen schon bei Zugspannungen ab 130 N/mm² erzielbar sind. Es ist erkannt worden, daß eine Kobalt-Eisen-Vanadium-Legierung mit einem Vanadiumanteil von mehr als 1 Gewichts-% zur Gewährleistung der mechanischen Verarbeitbarkeit und mit weniger als 6 Gewichts-% zur Vermeidung von Ausscheidungen bei der Wärmebehandlung und durch eine extrem kurze Schlußwärmebehandlung wesentlich höhere und industriell gut ausnutzbare Ummagnetisierungsgeschwindigkeiten aufweisen. Ein derartig hergestelltes Material erfährt nach Erreichen einer kritischen Feldstärke (Sprungfeldstärke) nahezu eine vollständige, sprungartige Ummagnetisierung mit gemessenen Ummagnetisierungsgeschwindigkeiten von 4 km/sec, so daß definierte Spannungsimpulse ausreichender Höhe erzielt werden können.

Die Aufgabe wird durch ein Verfahren gemäß Anspruch 1 gelöst.

Nachstehend werden Ausführungsbeispiele und erzielbare Ergebnisse anhand der Figuren 1 bis 7 näher erläutert.

Figur 1a zeigt schematisch eine an sich bekannte Meßeinrichtung zur Bestimmung der Ummagnetisierungsgeschwindigkeit. Ein Draht 1 aus je 49 Gewichts-% Kobalt und Eisen und 2 Gewichts-% Vanadium wird in einer Wand 2 eingespannt und mit einer Kraft Z in Richtung des Pfeiles 3 gezogen. Der Draht ist von einer Feldspule 4 umgeben. Innerhalb der Feldspule 4 befindet sich mit einem Abstand von 200 mm voneinander je eine Sensorspule 5 und 6, die je 200 Windungen besitzen. Links von der Sensorspule 5 ist eine Startspule 7 angeordnet. Die Feldspule 4 wird zur Messung auf einen Wert erregt, der oberhalb der Koerzitivfeldstärke des nicht eingespannten Drahtes 1 liegt, aber noch niedriger ist als die Sprungfeldstärke, die bei dem gespannten Draht eine Ummagnetisierung einleiten würde.

In gleicher Richtung wie die Feldspule 4 erhält dann die Startspule 7 einen Stromimpuls, der links von der Sensorspule 5 in dem Draht 1 eine Feldstärke erzeugt, die oberhalb der Sprungfeldstärke liegt. Hierdurch bildet sich eine Ummagnetisierungsfront, wie in dem Draht in Figur 1b dargestellt ist. Diese Ummagnetisierungsfront breitet sich nun innerhalb des Drahtes 1 aus, wie Figur 1c zeigt, und erzeugt nacheinander in den Sensorspulen 5 und 6 einen Spannungsimpuls. Die an die Startspule 7 angelegte Spannung ist in Figur 1d mit V7 bezeichnet. Figur 1d zeigt dabei ein Diagramm der Spannung U über der Zeit T. Man sieht, daß kurze Zeit nach Anlegen des Spannungsimpulses an die Startspule 7 ein Spannungsimpuls V5 in der Sensorspule 5 und anschließend ein Spannungsimpuls V6 in der Sensorspule 6 gemessen werden kann. Der zeitliche Abstand dieser Spannungsimpulse ist zusammen mit dem gegebenen Abstand der Sensorspulen 5 und 6 voneinander ein Maß für die Ummagnetisierungsgeschwindigkeit.

In Figur 2 ist die Feldstärke H über der Zugspannung Z dargestellt, und zwar sind für die genannten Kobalt-Eisen-Vanadium-Legierungen sowohl die Kurven der Koerzitivfeldstärke Hₒ als auch der Sprungfeldstärke H_{Sp}, bei der eine Ummagnetisierung eingeleitet wird, eingetragen. Die Differenz ist als Kurve H_{Sp}-Hₒ bezeichnet. Sie erreicht bei einer Zugspannung von 300 N/mm² bereits einen Wert von 8 A/cm.

Die Sprungfeldstärke H_{Sp} wurde ohne Impuls in der Startspule ermittelt, indem allein mit der Feldspule 4 der Ummagnetisierungsvorgang eingeleitet wurde.

Die Koerzitivfeldstärke Hₒ beschreibt dagegen die kleinste Feldstärke in der Feldspule 4, bei der unter Verwendung eines ausreichend großen Impulses in der Startspule 7 der Ummagnetisierungsvorgang noch abläuft.

Für den Fall, daß das durch die Feldspule 4 erzeugte Feld oberhalb der Koerzitivfeldstärke Hₒ und unterhalb der Sprungfeldstärke H_{Sp} liegt, ist die Differenz des Feldes H zu Hₒ maßgebend für die Geschwindigkeit des durch die Startspule 7 eingeleiteten Ummagnetisierungsimpulses. Dieser Zusammenhang ist in Figur 3 dargestellt. Für verschiedene Zugbelastungen Z = 15, Z = 60, Z = 160 und Z = 310 N/mm² zeigt Figur 3 die Abhängigkeit der Geschwindigkeit v in km/sec von dem treibenden Feld H - Hₒ.

Von dieser Geschwindigkeit v ist nun der Spannungsimpuls in einer den Draht umgebenden Spule bei langsamer Ummagnetisierung abhängig. Figur 4 zeigt die Spitzenspannung in einer derartigen Spule mit W=1000 Windungen und einer Zugspannung Z = 310 N/mm² bei einer Kobalt-Eisen-Vanadium-Legierung und einem Drahtdurchmesser von 0,2 mm.

Es hat sich herausgestellt, daß besonders hohe Impulse bei relativ geringen Zugspannungen nur erzielbar sind, wenn ganz bestimmte Glühzeiten im Temperaturbereich von etwa 630 bis 900°C eingehalten werden.

Figur 5 zeigt die Meßergebnisse einer Legierung mit je 49 Gewichts-% Kobalt und Eisen und 2 Gewichts-% Vanadium abhängig von verschiedenen Wärmebehandlungen.

In Figur 5 ist die Spitzenspannung Û, gemessen an einer Spule mit 1000 Windungen über der Zugspannung Z dargestellt. Die Kurven sind von links nach rechts mit K1 bis K5 bezeichnet. In Klammern hinter den Kurvenbezeichnungen sind die Glühzeiten und die Glühtemperaturen angegeben. Die Glühung erfolgt vorzugsweise in einer Stickstoffatmosphäre, die eine besonders genaue Einhaltung der Temperatur gestattet, da Stickstoff nicht abgefackelt wird und so keine ungewollten Temperaturänderungen auftreten.

Die Kurve K5 ist ein Beispiel für eine zu geringe Glühbehandlung (15 Sekunden bei 650°C), hier sind noch Eigenspannungen im Draht verblieben; der Draht ist noch gekrümmt mit der Folge, daß Impulse nennenswerter Größe nur bei Zugspannungen oberhalb 400 N/mm² auftreten.

Schon bei halber Glühzeit (8 Sekunden) bei höherer Temperatur (750°C) ergeben sich bei niedrigeren Zugspannungen höhere Spannungsimpulse, die bei 480 N/mm² 12 V erreichen (Kurve K3).

Verlängert man bei dieser Temperatur die Glühzeit wiederum auf 15 Sekunden, so erhält man entsprechend der Kurve K2 einen höheren Spannungsimpuls bei noch niedrigerer Zugspannung, erreicht aber bei 400 N/mm² nur noch 11 Volt Spitzenspannung. Das Schliffbild dieser Probe zeigt eine beginnende Rekristallisation mit kleinem Korndurchmesser von 1,5 bis 2 µm. Eine weitere Verlängerung der Glühzeit auf 30 Sekunden (Kurve K1) verbessert die Werte bei kleinen Zugspannungen weiter erheblich. Es wurden bei 310 N/mm² Spitzenspannungen von 14 Volt gemessen. Das Schliffbild dieser Probe zeigt eine deutliche Rekristallisation mit feinem Korn im Bereich von 2 bis 3 µm.

Eine weitere Verlängerung der Glühzeit entsprechend Kurve K4 mit 60 Sekunden bei 750°C verschlechtert wiederum die Werte, da die Rekristallisation weiter fortschreitet und im Schliffbild eine mittlere Korngröße von 10 µm gemessen wird. Es gibt also bei einer Glühtemperatur von 750°C und bei dem verwendeten Material einen optimalen Bereich von etwa 20 bis 40 Sekunden Glühzeit, der bei niedrigen Zugspannungen besonders hohe Zugspannungswerte ergibt. Wesentlich ist es, abhängig von Temperatur und von der verwendeten Legierung diejenige Glühzeit zu bestimmen, die deutlich eine Rekristallisation des Gefüges erkennen läßt, aber so kurz bemessen ist, daß noch kein wesentliches Kornwachstum erfolgt.

Diese optimale Glühzeit wird sich bei höheren Temperaturen gegenüber dem genannten Beispiel vermindern und bei niedrigeren Temperaturen verlängern. Allerdings sind Temperaturen über 900°C nicht geeignet, da sich dann der Draht ungleichmäßig erwärmt und sich darüberhinaus eine Phasenumwandlung ergeben kann. Das dabei entstehende Martensit würde das Kristallgitter stören und die erzielbaren Werte weiter verschlechtern.

Zu niedrige Temperaturen, wie z.B. unterhalb 630°C, bewirken eine Versprödung des Materials, außerdem können sich Ausscheidungen ergeben und es können innere Spannungen wieder aufgebaut werden. Aus diesem Grunde sind Glühzeiten von oberhalb 120 Sekunden zur Erzielung guter Ergebnisse, d.h. hohen Impulsspannungen, nicht mehr geeignet.

Da das Material neben einer hohen Magnetostriktion eine niedrige Kristallanisotropie besitzen muß, sollte der Kobaltgehalt zwischen 30 und 60 % schwanken. Der Vanadiumgehalt sollte deutlich unter10 % liegen. Versuche mit dem bekannten Material Co₅₂V₁₀Fe₃₈ haben bei der extrem kurzen Glühzeit zu Ausscheidungen geführt, die das Impulsverhalten eindeutig verschlechterten. Außer Vanadium kann die Legierung noch andere Komponenten enthalten, beispielsweise Nickel, Niob oder Molybdän, allerdings darf Chrom möglichst nicht oder nur in sehr geringen Mengen unter 1 % vorhanden sein, da hierdurch die magnetischen Eigenschaften (Permeabilität) erheblich verschlechtert werden.

Nach der Wärmebehandlung darf das Material nicht mehr auf sehr hohe Temperaturen (oberhalb 400°C) erhitzt werden, um das eingestellte optimale Gefüge zu bewahren. Aus diesem Grunde sollte der Draht entweder durch Einspannen in eine Haltevorrichtung oder im Falle einer Hülle oder eines Kerns mit unterschiedlicher Streckgrenze durch Recken elastisch verformt und damit unter Zugspannung gehalten werden.

Die kurzen Glühzeiten sind vorzugsweise in einem Durchlaufofen durchführbar, bei dem die Geschwindigkeit des Drahtes und die Länge des Drahtabschnittes in dem Ofen die Wärmebehandlungszeit bestimmt.

Da im wesentlichen ein bestimmtes, nach einem bestimmten Verfahren wärmebehandeltes Material unter Zugspannung maßgebend für den erzielbaren Effekt ist, ist die Erfindung nicht auf einen kreisförmigen Drahtquerschnitt beschränkt. Es können beliebige, langgestreckte Materialformen sein, z.B. gewalztes Band mit rechteckförmigem oder quadratischem Querschnitt.

## Patentansprüche

1. Verfahren zur Herstellung eines magnetischen Schaltelements in Draht oder Bandform aus einer im wesentlichen 30 - 60 Gew.-% Kobalt, 1 bis 6 Gew.-% Vanadium, Rest Eisen enthaltenden Legierung durch Kaltverformen des Schaltelements und anschließender Wärmebehandlung unter Schutzgas während einer Zeit zwischen 3 s und 120 s bei einer Temperatur zwischen 900 und 630 °C, wobei zur Einstellung eines feinkristallinen Gefüges die hohen Temperaturen bei kürzeren Zeiten und umgekehrt Anwendung finden.

2. Verfahren nach Anspruch 1, **dadurch gekennzeichnet,** daß zur Wärmebehandlung das magnetische Schaltelement in Draht- oder Bandform durch einen Durchlaufofen hindurchgezogen wird.

3. Verfahren nach Anspruch 1, **dadurch gekennzeichnet,** daß als Schutzgas Stickstoff oder ein anderes, nicht brennbares Gas verwendet wird.

4. Verfahren nach Anspruch 1, **dadurch gekennzeichnet,** daß die Wärmebehandlung während einer Zeit von 8 bis 60 s bei einer Temperatur von 800 bis 650 °C erfolgt.

5. Verfahren nach Anspruch 1, **dadurch gekennzeichnet,** daß die Wärmebehandlung während einer Zeit zwischen 20 und 40 s bei 730 bis 770 °C erfolgt.

## Claims

1. A process for the production of a magnetic switch element in wire- or strip form comprising an alloy, substantially containing 30 to 60% by weight cobalt, 1 to 6% by weight vanadium and the remainder iron, by cold working of the switch element and subsequent thermal treatment in the presence of a shield gas for a period of between 3s and 120s at a temperature of between 900 and 630°C wherein, in order to obtain a fine-crystalline structure, the high temperatures are used for shorter periods and vice versa.

2. A process as claimed in Claim 1, characterised in that for the thermal treatment the magnetic switch element is drawn through a continuous furnace in wire- or strip form.

3. A process as claimed in Claim 1, characterised in that nitrogen or another, non-combustible gas is used as shield gas.

4. A process as claimed in Claim 1, characterised in that the thermal treatment is carried out for a period of 8 to 60s at a temperature of 800 to 650°C.

5. A process as claimed in Claim 1, characterised in that the thermal treatment is carried out for a period of between 20 and 40s at 730 to 770°C.

## Revendications

1. Procédé de fabrication d'un élément magnétique de commutation sous la forme de fil métallique ou de bande en un alliage contenant essentiellement 30 à 60 % en poids de cobalt, 1 à 6 % en poids de vanadium, le reste étant du fer, par déformation à froid de l'élément de commutation et ensuite traitement thermique sous gaz de protection pendant un temps variant entre 3 secondes et 120 secondes pour une température se situant entre 900 et 630°C, auquel cas, pour obtenir une structure cristalline fine des températures élevées sont utilisées pendant des temps très courts et inversement.

2. Procédé selon la revendication 1, caractérisé en ce que pour le traitement thermique, l'élément de commutation magnétique sous forme de fil métallique ou de bande, passe à travers un four continu.

3. Procédé selon la revendication 1, caractérisé en ce qu'on utilise comme gaz de protection, de l'azote ou bien un autre gaz non combustible.

4. Procédé selon la revendication 1, caractérisé en ce que le traitement thermique s'effectue pendant un temps de 8 à 60 secondes à une température de 800 à 650°C.

5. Procédé selon la revendication 1, caractérisé en ce que le traitement thermique s'effectue pendant un temps compris entre 20 et 40 secondes pour une température de 730 à 770°C.
